# EUROPÄISCHE PATENTSCHRIFT

(11) **EP 0 060 468 B1**
(45) Veröffentlichungstag und Bekanntmachung des Hinweises auf die Patenterteilung: **03.10.1984**
(21) Anmeldenummer: 82101762.1
(22) Anmeldetag: 06.03.1982
(51) Int. Cl.: D21H 3/80

(54) **Verfahren zum Färben von Papier und gefärbtes Papier**
Process for the dyeing of paper and dyed paper
Procédé pour colorer le papier et le papier coloré

(30) Priorität: 17.03.1981 DE 3110223
(43) Veröffentlichungstag der Anmeldung: 22.09.1982
(73) Patentinhaber: BAYER AG, 51368 Leverkusen (DE)
(72) Erfinder: Wild, Peter, Dr., D-6305 Alten Buseck (DE); Nickel, Horst, Dr., D-5090 Leverkusen 1 (DE)

## Beschreibung

Gegenstand der Erfindung sind Verfahren zum Färben von Papier mit kationischen Azofarbstoffen der Formel
X(+) eine gegebenenfalls substituierte Ammoniumgruppe,
m 0 oder 1,
R Wasserstoff, Halogen, C, - bis C4-Alkyl, C₁- bis C₄-Alkoxy, Hydroxy, Amino, Sulfon- und Carbonamido oder Acylamino,
R₁ Wasserstoff, C₁- bis CQ₄-Alkyl, Halogen oder C₁- bis C₄-Alkoxy,
R₂ und R₃ unabhängig voneinander Wasserstoff, C₁- bis C₃-Alkyl, C₁- bis C₄-Alkoxy oder Acylamino, und
An(-) ein Anion bedeuten,

worin an Ring a weitere carbocyclische oder heterocyclische Ringe ankondensiert sein können, die ihrerseits durch R substituiert sein können, sowie Mittel, die diese Farbstoffe enthalten.

Alkylen steht insbesondere für einen Rest mit 1 bis 3 Kohlenstoffatomen. Unter Acylamino wird vorzugsweise gegebenenfalls durch Halogen oder eine Ammoniumgruppe substituiertes C₁- bis C₃-Alkylcarbonylamino, C₁- bis C₃-Alkylsulfonyl- amino, Aminocarbonylamino oder Benzoylamino, insbesondere aber Acetylamino, Propionylamino oder Aminocarbonyl verstanden.

Halogen steht vorzugsweise für Chlor oder Brom.

Von den Farbstoffen der Formel (I) sind die Farbstoffe der Formel hervorzuheben, worin
R, R₁, R₂, R₃ und An(-) die in Formel (I) angegebene Bedeutung haben,
n 0 bis 2,
R₄, Rₛ und Rₑ unabhänging voneinander Wasserstoff, C₁- bis C₄-Alkyl, C₃- oder C₄-Alkenyl, Benzyl oder Phenylethyl, die durch Hydroxy, C₁- bis C₄-Alkoxy, Chlor oder Cyan und der Benzyl-und Phenylethylrest zusätzlich durch C, - bis C₄-Alkyl substituiert sein können, bedeuten, oder
R₄ und R₅ zusammen mit dem Stickstoffatom einen gegebenenfalls durch C₁- bis C₄-Alkyl substituierten Piperidin-, Morpholin-, Piperazin- oder Pyrrolinring, oder
R₄, R₅ und Rₑ zusammen mit dem Stickstoffatom, an das sie gebunden sind, einen gegebenenfalls durch C₁- bis C₄-Alkyl substituierten Pyridinring bilden.
Besonders geeignet sind Farbstoffe der Formel (II), worin
R für Wasserstoff, Methyl, Sulfon- oder Carbonamido, Aminocarbonylamino oder gegebenenfalls durch Halogen oder die Gruppe substituiertes Acetylamino oder Propionylamino,
R₁ für Wasserstoff, Methyl, Chlor oder Methoxy,
R₂ und Rₐ unabhängig voneinander für Wasserstoff, Methyl, Methoxy, Aminocarbonylamino oder gegebenenfalls durch Halogen oder die Gruppe substituiertes Acetylamino oder Propionylamino,
R₄, Rₛ und Rₑ unabhängig voneinander für Methyl, Ethyl, Hydroxyethyl, Chlorethyl, Cyanethyl, Benzyl, Allyl oder zusammen mit dem Stickstoffatom für einen gegebenenfalls durch Methyl substituierten Pyridinring stehen.

Als Anionen An(-) kommen die für kationische Farbstoffe üblichen farblosen organischen und anorganischen Anionen beispielsweise Chlorid, Bromid, Jodid, Hydroxyd, Hydrogensulfat, Sulfat, Nitrat, Dihydrogenphosphat, Phosphat, Carbonat, Perchlorat, Fluoroborat, Chlorozinkat, Methosulfat, Ethosulfat, Acetat, Propionat, Lactat, Citrat, Benzolsulfonat und Toluolsulfonat in Betracht.

Das Anion ist im allgemeinen durch das Herstellungsverfahren gegeben. Vorzugsweise liegen die Farbstoffe als Chloride, Hydrogensulfate, Sulfate, Methosulfate, Phosphate, Acetate, Lactate, Citrate vor. Die Anionen können in bekannter Weise gegen andere Anionen ausgetauscht werden und als Mischungen vorliegen.

Die Farbstoffe (I) werden zum Färben von Papier entweder als Farbstoff-Pulver-Präparationen verwendet oder bevorzugt in Form von konzentrierten Farbstofflösungen zum Einsatz gebracht. Pulverpräparationen werden in üblicher Weise mit Coupagemitteln wie Natriumsulfat, -phosphaten, -chlorid, -acetat eingestellt oder als Sprühtrocknungsmarken in den Handel gebracht. Die konzentrierten Farbstofflösungen können wässeriger oder wässerig/organischer Art sein, wobei übliche umweltfreundliche und möglichst gut abbaubare organische Zusätze bevorzugt werden, wie organische Säuren wie Essigsäure, Ameisensäure, Amide wie Formamid, Dimethylformamid, Harnstoff, Alkohole wie Glykol, Diglykol, Diglykolether, besonders dessen Methyl- oder Ethylether. Die Herstellung der konzentrierten Farbstofflösungen erfolgt in üblicher Weise beispielsweise durch Auflösen des Farbstoffs (als Paste oder Pulver) im geeigneten Lösungsmittel oder Lösungsmittelgemisch.

Die Farbstoffpulver oder -lösungen werden im allgemeinen nach Verdünnen mit Wasser zum kontinuierlichen oder diskontinuierlichen Färben von Papier verwendet.

Eingesetzt werden die Farbstoffe zum Papiermassefärben oder zur Papieroberflächenfärbung. Sie sind geeignet für geleimte und für ungeleimte Papiersorten ausgehend von gebleichtem oder ungebleichtem Zellstoff verschiedener Provenienz wie Nadel- oder Laubholz-, Sulfit- und/oder - sulfatzellstoff.

Das Färben erfolgtvorzugsweise bei pH-Werten von 4 bis 8, insbesondere pH 5 bis 7. Die Färbetemperatur beträgt im allgemeinen 10 bis 50, vorzugsweise etwa 20°C (Raumtemperatur).

Die bei der Papierfärbung und -herstellung üblichen Hilfsmittel und Füllstoffe können beim Einsatz der erfindungsgemässen Farbstoffe mitverwendet werden.

Die Farbstoffe besitzen bei der Papierfärbung ein ausgezeichnetes Ziehvermögen.

Die mit den erfindungsgemässen Farbstoffen erhaltenen Papierfärbungen zeichnen sich durch sehr gute Wasserechtheit (Ausblutechtheit) sowie Säure-, Alkali- und Alaunechtheit aus.

Auch auf die Brillanz und Klarheit der Farbtöne ist hinzuweisen. Ferner ist das Kombinationsverhalten mit geeigneten Farbstoffen sehr gut.

Die Farbstoffe der Formel (I) sind bekannt, beispielsweise aus US-PS Nr. 602637, DE-PS Nr. 93499, DE-PS Nr. 95530 und DE-AS Nr. 1005486 und wurden bisher zum Färben tannierter Baumwolle, Halbwolle und Polyacrylnitril eingesetzt. Daher ist es überraschend, dass sie bei Papierfärbungen auch ohne Hilfsmittel nahezu farblose Abwässer ergeben bei guten Nassechtheiten der erzielten Färbungen.

Die Verwendung kationischer Azofarbstoffe zum Färben von Papier ist z.B. aus der EP₋A Nr. 0024321 bekannt. Die Farbstoffe der Formel (I) werden hergestellt, indem man in bekannter Weise Aminoazoverbindungen der Formel worin X(+) m, R, , R₂, R₃ und An(-) die in Formel (I) angegebene Bedeutung haben,
diazotiert und mit Verbindungen der Formel worin R und Ring a die in Formel (I) angegebene Bedeutung haben, kuppelt.

### Beispiel 1

Ein aus 60% Holzschliff und 40% ungebleichtem Sulfitzellstoff bestehender Trockenstoff wird im Holländer mit Wasser angeschlagen und bis zum Mahlgrad 40° SR gemahlen, so dass der Trockengehalt etwas über 2,5% liegt, und anschliessend mit Wasser auf exakt 2,5% Trockengehalt des Dickstoffs eingestellt.

200 Teile des Dickstoffs werden mit 5 Teilen einer 0,5%igen wässerigen Lösung des Farbstoffs der Formel versetzt, ca. 5 min verrührt, 2% Harzleim und 4% Alaun (bezogen auf Trockenstoff) zugegeben und wiederum einige Minuten homogen verrührt. Man verdünnt dann die Masse mit ca. 500 Teilen Wasser und stellt hieraus in üblicher Weise durch Absaugen über einen Blattbildner Papierblätter her. Die Papierblätter weisen eine kräftige blaustichig rote Färbung auf. Das Abwasser der Färbung ist praktisch farbstoffrei.

Beim Färben ungeleimter Papiermasse unter sonst gleichen Färbebedingungen erhält man ebenfalls eine kräftige blaustichig rote Färbung mit praktisch farbstoffreien Abwasser.

Verwendet man gebleichten Sulfitzellstoff zur Herstellung des Dickstoffs und setzt diesen Dickstoff zur Färbung ein, so erhält man nach den oben angegebenen Verfahren blaustichig rote Papierfärbungen und praktisch farbstoffreies Abwasser.

Verwendet man anstelle obigen Farbstoffs entsprechende Mengen der Farbstoffe bzw. Farbstoff-Lösungen, die in den nachfolgenden Beispielen beschrieben werden, so erhält man Papierfärbungen, deren Nuancen bei den einzelnen Farbstoff-Beispielen angegeben sind.

## Patentansprüche

1. Verfahren zum Färben von Papier mit Ammoniumgruppen enthaltenden Azofarbstoffen, dadurch gekennzeichnet, dass man als Azofarbstoffe solche der Formel worin
X(+) eine gegebenenfalls substituierte Ammoniumgruppe,
m 0 oder 1,
R Wasserstoff, Halogen, C₁- bis C₄- Alkyl, C₁- bis C₄-Alkoxy, Hydroxy, Amino, Sulfon- und Carbonamido oder Acylamino,
R₁ Wasserstoff, C, - bis C₄-Alkyl, Halogen oder C₁- bis C₄-Alkoxy,
R₂ und R₃ unabhängig voneinander Wasserstoff, C₁- bis C₄-Alkyl, C₁- bis C₄-Alkoxy oder Acylamino, und
An(-) ein Anion bedeuten,
worin an Ring a weitere carbocyclische oder heterocyclische Ringe ankondensiert sein können, die ihrerseits durch R substituiert sein können, verwendet.

2. Verfahren nach Anspruch 1, dadurch gekennzeichnet, dass man kationische Azofarbstoffe der Formel worin
R, R₁ , R₂, R₃ und An(-) die in Anspruch 1 angegebene Bedeutung haben,
n 0 bis 2,
R₄, R₅ und Rₑ unabhängig voneinander Wasserstoff, C₁- bis C₄-Alkyl, C₃- oder C₄-Alkenyl, Benzyl oder Phenylethyl, die durch Hydroxy, C₁- bis C₄-Alkoxy, Chlor oder Cyan und der Benzyl-und Phenyletylrest zusätzlich durch C₁- bis C₄-Alkyl substituiert sein können, bedeuten, oder
R₄ und R₅ zusammen mit dem Stickstoffatom einen gegebenenfalls duch C₁- bis C₄-Alkyl substituierten Piperidin-, Morpholin-, Piperazin- oder Pyrrolinring, oder
R₄, R₅ und R₆ zusammen mit dem Stickstoffatom, an das sie gebunden sind, einen gegebenenfalls durch C₁- bis C₄-Alkyl substituierten Pyridinring bilden, verwendet.

3. Verfahren nach Anspruch 1, dadurch gekennzeichnet, dass man kationische Farbstoffe der Formel des Anspruchs 2 verwendet, worin
R für Wasserstoff, Methyl, Sulfon- oder Carbonamido, Aminocarbonylamino oder gegebenenfalls durch Halogen oder die Gruppe
substituiertes Acetylamino oder Propionylamino,
R₁ für Wasserstoff, Methyl, Chlor oder Methoxy,
R₂ und R₃ unabhängig voneinander fürWasserstoff, Methyl, Methoxy, Aminocarbonylamino oder gegebenenfalls durch Halogen oder die Gruppe substituiertes Acetylamino oder Propionylamino
R₄, R₅ und Rₑ unabhängig voneinander für Methyl, Ethyl, Hydroxyethyl, Chlorethyl, Cyanethyl, Benzyl, Allyl oder zusammen mit dem Stickstoffatom für einen gegebenenfalls durch Methyl substituierten Pyridinring stehen.

4. Papier, dadurch gekennzeichnet, dass es mit einem kationischen Azofarbstoff des Anspruchs 1 gefärbt wurde.

## Claims

1. Process for dyeing paper with azo dyestuffs containing ammonium groups, characterised in that the azo dyestuffs used are those of the formula
X(+) denotes an optionally substituted ammonium group,
m denotes 0 or 1,
R denotes hydrogen, halogen, C₁- to C₄-alkyl, C₁- to C₄-alkoxy, hydroxyl, amino, sulphonamido and carboxamido, or acylamino,
R₁ denotes hydrogen, C₁- to C₄-alkyl, halogen or C₁- to C₄-alkoxy,
R₂ and R₃ independently of one another denote hydrogen, C₁- to C₄-alkyl, C, - to C₄-alkoxy or acylamino, and
An(-) denotes an anion,
wherein further carbocyclic or heterocyclic rings, which can in their turn be substituted by R, can be fused to ring a.

2. Process according to Claim 1, characterised in that cationic azo dyestuffs of the formula wherein
R, R₁, R₂, R₃ and Anc(-) have the meaning indicated in Claim 1,
n denotes 0 to 2,
R₄, R₅ and R₆ independently of one another denote hydrogen, C₁- to C₄-alkyl, C₃- or C₄- alkenyl, benzyl or phenylethyl, which can be substituted by hydroxyl, C₁- to C₄-alkoxy; chlorine or cyano, and the benzyl and phenylethyl radical can, in addition, be substituted by C₁- to C₄-alkyl, or
R₄ and R₅, together with the nitrogen atom, form a piperidine morpholine, piperazine or pyrroline ring which is optionally substituted by C₁- to C₄-alkyl, or
R₄, R₅ and R₆, together with the nitrogen atom to which they are bonded, form a pyridine ring which is optionally substituted by C₁- to C₄-alkyl, are used.

3. Process according to Claim 1, characterised in that cationic dyestuffs of the formula of Claim 2 are used, wherein
R represents hydrogen, methyl, sulphonamido or carboxamido, aminocarbonylamino or acetylamino or propionylamino which is optionally substituted by halogen or the group
R, represents hydrogen, methyl, chlorine or methoxy,
R₂ and R₃ independently of one another represent hydrogen, methyl, methoxy, aminocarbonylamino or acetylamino or propionylamino which is optionally substituted by halogen or the group
R₄, R₅ and R₆ independently of one another represent methyl, ethyl, hydroxyethyl, chloroethyl, cyanoethyl, benzyl, allyl, or, together with the nitrogen atom, a pyridine ring which is optionally substituted by methyl.

4. Paper, characterised in that it has been dyed with a cationic azo dyestuff of Claim 1.

## Revendications

1. Procédé pour colorer du papier à l'aide de colorants azoïques contenant des groupes ammonium, procédé caractérisé en ce que l'on utilise comme colorants azoïques ceux répondant à la formule
X(+) représente un groupe ammonium éventuellement substitué,
m vaut 0 ou 1,
R représente un atome d'hydrogène ou d'halogène ou un groupe alkyle en C₁ à C₄, alcoxy en C₁ à C₄, hydroxyle, amino, sulfonamido ou carboxamido ou acylamino,
R₁ représente un atome d'hydrogène, un groupe alkyle en C₁ à C₄, un atome d'halogène ou un groupe alcoxy en C₁ à C₄,
R₂ et R₃ représentent, indépendamment l'un de l'autre, un atome d'hydrogène, un groupe alkyle en C₁ à C₄, alcoxy en C₁ à C₄ ou acylamino, et An(-) est un anion,
d'autres noyaux carbocycliques ou hétérocycliques peuvent être condensés sur le noyau a, et ils peuvent pour leur part porter R comme substituant.

2. Procédé selon la revendication 1, caractérisé en ce qu'on utilise des colorants azoïques cationiques de formule
R, R₁, R₂, R₃ et An(-) ont lé sens indiqué à la revendication 1,
n va ut 0 à 2,
R₄, R₅ et R₆ représentent chacun, indépendamment l'un de l'autre, un atome d'hydrogène, un groupe alkyle en C₁ à C₄, alcényle en C₃ ou C₄, benzyle ou phényléthyle, qui peuvent être substitués par un groupe hydroxyle, alcoxy en C₁ à C₄, par du chlore ou par un groupe cyano, le radical benzyle et le radical phényléthyle pouvant en outre être substitués par un groupe alkyle en C₁ à C₄, ou R₄ et R₆, lorsqu'ils sont pris avec l'atome d'azote, peuvent représenter un noyau de pipéri- dine, de morpholine, de pipérazine ou de pyrroline éventuellement substitué par un groupe alkyle en C₁ à C₄, ou
R₄, R₅ et R_{6,} lorsqu'ils sont pris avec l'atome d'azote auquel ils sont fixés, peuvent former un noyau pyridine éventuellement substitué par un groupe alkyle en C₁ à C₄.

3. Procédé selon la revendication 1, caractérisé en ce qu'on utilise des colorants cationiques répondant à la formule de la revendication 2, dans laquelle
R représente un atome d'hydrogène, un groupe méthyle, sulfonamido ou carboxamido, aminocarbonylamino ou acétylamino ou propionylamino éventuellement substitué par de l'halogène ou par le groupe
R₁ représente un atome d'hydrogène, un groupe méthyle, un atome de chlore ou un groupe méthoxy,
R₂ et R₃ représentent, indépendamment l'un de l'autre, un atome d'hydrogène, un groupe méthyle, méthoxy, aminocarbonylamino ou bien un groupe acétylamino ou propionylamino éventuellement substitué par de l'halogène ou par le groupe
R_{4,} R₅ et Rₑ représentent, indépendamment l'un de l'autre, un groupe méthyle, éthyle, hydroxyéthyle, chloréthyle, cyanéthyle, benzyle ou allyle ou bien, lorsqu'ils sont pris avec l'atome d'azote, ils peuvent former un noyau pyridine éventuellement substitué par un groupe méthyle.

4. Papier, caractérisé en ce qu'il a été coloré à l'aide d'un colorant azoïque cationique selon la revendication 1.
